# EUROPÄISCHE PATENTSCHRIFT

(11) **EP 0 995 390 B1**
(45) Veröffentlichungstag und Bekanntmachung des Hinweises auf die Patenterteilung: **22.12.2004**
(21) Anmeldenummer: 99810932.6
(22) Anmeldetag: 14.10.1999
(51) Int. Cl.: A47K 7/02, D03D 15/00

(54) **Scheuerndes Gewebe zur kosmetischen Behandlung der Haut, Verfahren zu dessen Ausrüstung, und Verwendung**
Scrubbing fabric for the cosmetic treatment of the skin, finishing process, and use
Tissu abrasif pour le traitement cosmétique de la peau, procédé de finition, et utilisation

(30) Priorität: 19.10.1998 DE 19847927
(43) Veröffentlichungstag der Anmeldung: 26.04.2000
(73) Patentinhaber: Friaglia, Ivano, 00058 Santa Marinella (IT); Graziano, Maria, 00058 Santa Marinella (IT)
(72) Erfinder: Friaglia, Ivano, 00058 Santa Marinella (IT); Graziano, Maria, 00058 Santa Marinella (IT)
(74) Vertreter: Peege, Klaus

(56) Entgegenhaltungen:
- EP-A- 0 399 219
- DE-U- 9 302 437
- DE-U- 9 421 165
- US-A- 4 091 491

## Beschreibung

Die Erfindung betrifft ein Gewebe für die kosmetische Behandlung (Peeling) der Haut durch Scheuern oder Rubbeln nach dem Oberbegriff des Patentanspruches 1, ein Verfahren zum Ausrüsten und Vorbereiten des Gewebes nach dem Oberbegriff des Patentanspruches 7 und die Verwendung des Gewebes zur Herstellung von Putzmitteln nach dem Oberbegriff des Patentanspruches 10.

Die Technik des Abschälens oder Abrubbelns der abgestorbenen Schichten der Haut bzw. der Oberhaut für kosmetische Zwecke ist bekannt. Eine solche Behandlung, wie sie für die Reinigung der Haut im Gesicht und an anderen Körperteilen verbreitet Anwendung findet, wird mit dem Begriff des Peelings umrissen, der weltweit gebraucht wird, und der im Rahmen dieser Anmeldung im Sinne des kosmetischen Schälens der Haut verwendet wird.

Für das mechanische Peeling sind heute zwei grundsätzlich verschiedene Systeme bekannt: Das eine beruht auf der Anwendung von Salben oder Pasten, die mehr oder weniger mit abrasiven Substanzen angereichert sind, und das andere beruht auf der scheuernden Wirkung bestimmter textiler Flächengebilde (Gewebe, Maschenware, usw.). Das erstgenannte ist das ältere der heute in Gebrauch stehenden Systeme, wobei die Verwendung abrasiver Pasten das Risiko einer Rötung oder Schürfung der Haut birgt, weil es während der Peeling-Behandlung oft nicht möglich ist, die abrasive Wirkung solcher Pasten richtig einzuschätzen, die äusserst aggressiv sein kann.

Die zweite bekannte Behandlungsmethode, auf die sich auch die durch die vorliegende Erfindung erreichte Verbesserung bezieht, besteht darin, für das Peeling textile Flächengebilde zu verwenden, die bestimmte charakteristische Konstruktionsmerkmale aufweisen (Art der verwendeten Fasern und Konstruktionen - Gewebe oder Maschenware -, besondere Eigenschaften der Konstruktion des textilen Flächengebildes, die im Fall von Geweben für das Erreichen der angestrebten Wirkung von grundlegender Bedeutung ist, Ausrüstungsprozesse, denen das textile Flächengebilde vor der Verwendung unterzogen wird).

Aus der Praxis sind verschiedene Vorschläge für textile Flächengebilde zur Ausführung der Peeling-Behandlung bekannt: Einer von diesen, US-A4'091'491, sieht die Verwendung eines Handschuhs vor, der aus einem rauhen Gewebe besteht, wie z.B. Segeltuch oder Denim, d.h. aus äusserst groben Garnen bestehende Gewebe. Die Erfahrung hat gezeigt, dass die Verwendung solcher Gewebe zwar eine Hautmassage bewirkt, aber darüber hinaus eher eine ausgesprochene Hautrötung verursacht, als ein eigentliches Peeling.

Aus der Patentliteratur ist sodann eine Einrichtung für das kosmetische Abschälen der Haut bekannt (W094/18879 vom 1. Februar 1994, veröffentlicht am 1. September 1994), in weicher erstmals die Bedeutung der Konstruktion der Oberfläche des textilen Flächengebildes und ihrer Rauhigkeit erkannt wurde, dank weichen eine wirksame Oberfläche für den Peeling-Effekt geschaffen werden kann, die es erlaubt, die abgestorbenen Hautschuppen von der Haut zu entfernen, ohne eine Hautrötung zu verursachen. Das genannte Dokument vertritt die Ansicht, es sei eine fein strukturierte und wenig ausgeprägte Gewebeobeffläche mit einer "in gewissem Sinn chaotischen" Struktur zu verwenden, damit die gewünschte Oberflächenrauhigkeit erreicht werde. Als Material des textilen Flächengebildes (das ein Gewebe oder Maschenware sein kann) wir die Verwendung entweder von synthetischen Fasern vorgeschlagen, wie beispielsweise Polyester, oder auch von Seide, wobei im Fall von Synthesefasern die Verwendung profilierter Fasern vorgeschlagen wird, d.h. solcher mit einem von der Kreisform verschiedenen Querschnitt. Allgemein ist dem erwähnten Dokument zu entnehmen, dass der Peeling-Effekt mit einem Faseraggregat erreicht wird, wenn verschiedene Faktoren der Oberflächenstruktur der feinen Garne des Gewebes oder der Maschenware gewährleistet sind, ohne dass jedoch eine genauere Lehre gegeben worden wäre, ausser jener an sich richtigen, aber angesichts der in der Folge gewonnen Erkenntnisse ungenügenden Feststellung, dass vorteilhafterweise relativ feine Garne mit relativ hoher Drehung zu verwenden seien.

Die Erfahrung hat nun gezeigt dass diese bisherige Erkenntnis nicht genügt, um den angestrebten Peeling-Effekt zu erreichen, und dass eine Ergänzung durch einige weitere Präzisierungen nötig ist, bezüglich der zu verwendenden Fasern, der erforderlichen Art des textilen Flächengebildes und dessen kennzeichnenden Eigenschaften dank Ausrüstungsprozessen, denen das textile Flächengebilde entsprechend seinen technologischen Eigenschaften mit Erfolg unterzogen werden kann.

Die gemäss den Angaben gemäss WO-94/18879 erreichten Resultate lassen noch viel zu wünschen übrig, sowohl bezüglich der Wirksamkeit des PeelingEffektes, als auch bezüglich der Gefahr von Hautschürfungen.

Die vorliegende Erfindung setzt sich zum Ziel, die Begrenzungen des beschriebenen Standes der Technik zu überwinden und ein scheuerndes bzw. rubbelndes Gewebe mit optimalen Eigenschaften für die Peeling-Behandlung zu schaffen, weiche das Entfernen der abgestorbenen Zellen der Oberhaut unterstützen, weiche die Tendenz haben, sich aufeinander zusammenzurollen und Scheibchen zu bilden, die von blossem Auge zu erkennen und daher leicht zu entfernen sind, ohne dass dies von Hautrötungen begleitet ist. Nach der Behandlung bleibt die Haut glatt und sauber sowie frei von jeglichen Abschürfungsspuren.

Weiter sind Ziele der Erfindung ein Verfahren zur Herstellung eines Gewebes der vorstehend genannten Art und eine bestgeeignete Verwendung für ein Gewebe nach dem beanspruchten Herstellungsverfahren zu schaffen. Diese Ziele werden bei einem Gewebe, einem Verfahren und einer Verwendung des Verfahrens unter Anwendung der kennzeichnenden Merkmale der Ansprüche 1, 7 und 10 erreicht.

Eine der Lehren der vorliegenden Erfindung besteht im Wesentlichen darin, dass zum Erreichen der angestrebten Wirkung ein Gewebe vorgeschlagen wird, das in Schuss und/oder Kette aus Zellulosefasern besteht, insbesondere aus Viskose, mit einem Garntiter der Schussfäden und Kettfäden innerhalb festgelegter Grenzen, in einer genau bestimmten Gewebekonstruktion, in der die Schussfäden mit abwechselnder Drehung versehen sind, und in weichem das Verhältnis der Drehung der Schussfäden zu jener der Kettfäden grösser als ein genau festgelegter Wert (= 2) sein muss.

Dieses scheuernde bzw. rubbelnde Gewebe, das sich von jenem gemäss dem Stand der Technik bekannten bezüglich des Materials der einzelnen Fasern des Fadens (zellulosische statt synthetische Fasern) abhebt, stützt seine besonderen Eigenschaften bezüglich wirksamer und doch sanfter scheuernd rubbeinder Wirkung auf die Haut auf die speziellen Eigenschaften der Zellulose, d.h. des Materials pflanzlichen Ursprungs wie Baumwolle, Leinen, usw., das die Fasern bildet, sowie der Viskose, die direkt aus der Umwandlung der Holz-Zellulose gewonnen wird. Bekanntermassen weist Zellulose ein viel grösseres Wasseraufnahmevermögen auf als Synthesefasern (Polyester, Polyamide, Polyethylen, Polypropylen, usw.), und gerade auf dieser speziellen Fähigkeit der Zellulose beruhen die ausserordentlichen Scheuereigenschaften des erfindungsgemässen Gewebes. In der Tat konnte festgestellt werden, dass wenn solche Gewebe gemäss Anspruch 1 sowohl in der Weiterverarbeitung (nach dem Verweben) als auch vor der Anwendung in genau definierter Weise gemäss Anspruch 7 die stark aber sanft scheuernd rubbelnden Wirkungen auf die Haut in solcher Weise angehoben werden können, dass unerwartete und äusserst interessante Peeling-Effekte erreicht werden können.

Diese Wirkungen stehen im Zusammenhang mit den speziellen Eigenschaften der Zellulosefasern, die bei Benetzung mit dem Behandlungswasser in solcher Weise aufquellen, dass sich die Abmessungen des Gewebes in unerwarteter Weise verformen - in diesem besonderen Fall im Sinn einer Verkürzung in Schussrichtung und einer Verlängerung in Kettrichtung - sowie beträchtliche Veränderungen der Scheuereigenschaften der Gewebeoberfläche. Das behandelte erfindungsgemässe Gewebe erhält im feuchten Zustand, d.h. stark mit Wasser getränkt, einen rauhen Griff wie beim Berühren der feinen Körner eines Schleiftuches, welcher Griff hier, wenn auch unpassend, mit "körnig bzw. sandig" umschrieben werden kann, da er den Eindruck einer Schleifmitteloberfläche erweckt, in der einen Richtung stärker als quer dazu, ist.

Die Erfahrung hat bewiesen, dass sich dieser "körnige oder sandige" Griff für das Entfernen der abgestorbenen Hautschichten als sehr wirksam erweist, jedoch nur solange anhält, als das Gewebe mit Wasser getränkt bleibt, und dass er keine Rötungen oder Abschürfungen der unteren Hautschichten ohne abgestorbene Partikel (gesunde Hautschichten) verursacht. Dies ist mit Sicherheit u.a. auf die besonderen Eigenschaften der Zellulose zurückzuführen, aus der die Fasern des Gewebes bestehen, die im Gegensatz zu den gemäss dem Stand der Technik verwendeten Synthesefasern die gesunden Hautschichten nicht aufschürfen und verletzen können. Auf dieser überraschenden besonderen Eigenschaft des erfindungsgemässen Gewebes beruht der Fortschritt bzw. die Lehre der vorliegenden Erfindung.

Diese letztere wird im Folgenden anhand eines Ausführungsbeispiels unter Bezugnahme auf eine Abbildung (Fig. 1) näher beschrieben, die einen scheuernden Handschuh für die Peeling-Behandlung zeigt, der aus dem erfindungsgemässen Gewebe gefertigt wurde.

Das erfindungsgemässe Gewebe ist durch die im Anspruch 1 aufgeführten Merkmale gekennzeichnet, welche sich durch die Art der zu verwendenden Fäden, die Konstruktion des flach gewobenen Gewebes, die Drehung der Schussfäden, die nicht gleichmässig ist, sondern regelmässig nach einer vorgegebenen Anzahl Schussfäden, zwischen Rechtsdrehung und Linksdrehung wechselt, sowie den Titerbereich der Fäden und das Verhältnis der Drehungen der benötigten Schussfäden und Kettfäden darstellen.

Alle im Anspruch 1 aufgeführten Merkmale sind zum Erreichen des angestrebten Effektes erforderlich: nebst der chemischen Zusammensetzung der Fasern (Zellulose) ist hier den Eigenschaften der unterschiedlichen Drehung der Schussfäden und dem Verhältnis der Drehung der Schussfäden zu jener der Kettfäden besondere Beachtung zu schenken: auf diesen Eigenschaften beruht die eigentliche Wirkung des erfindungsgemässen Gewebes, wenn dieses festgelegten Ausrüstungsprozessen und Vorbereitungen vor der Verwendung unterzogen wird, die auch Gegenstand der vorliegenden Erfindung sind, und die in den Ansprüchen 7 bis 9 in ihren Einzelheiten beschrieben sind.

Die Ansprüche 10 und 11 betreffen bevorzugte Verwendungen des erfindungsgemässen Gewebes.

Die Ansprüche 2 bis 6 betreffen sodann bevorzugte Ausführungsformen des erfindungsgemässen Gewebes. Die Erfahrung hat gezeigt, dass die "sanfte" scheuernd rubbelnde Wirkung des Gewebes in feuchtem Zustand optimal ist, wenn der Wechsel der Drehungsrichtung in den Schussfäden zwischen Rechtsdrehung und Linksdrehung nach mindestens zwei, vorzugsweise vier oder mehr Fäden erfolgt: in dieser Weise bilden sich im Gewebe nach den vorgesehenen Behandlungen und insbesondere nach dem Tränken im Wasser vor der Anwendung in Schussrichtung feine Streifen aus.

Auch das Verhältnis zwischen der Anzahl Kettfäden und der Anzahl Schussfäden pro cm spielt eine wichtige Rolle, wenn die angestrebte Abrasionswirkung des Gewebes erreicht werden soll. Diese Wirkung ist dann optimal, wenn das erwähnte Verhältnis zwischen 1 und 2 liegt. Gleiches gilt auch bezüglich der Drehung der Kettfäden, die eher hoch zu wählen ist(mindestens 200 bis höchstens 800 Drehungen pro Meter), und die gemäss einer bevorzugten Ausführungsform der vorliegenden Erfindung den Wert von 200 Drehungen pro Meter betragen soll.

Der Anspruch 7 betrifft ein bevorzugtes Verfahren zum Ausrüsten und Vorbereiten des scheuernden Gewebes gemäss dem Anspruch 1, mittels welchem Verfahren die besten dem Gewebe innewohnenden Abschäl- oder Rubbeleigenschaften weiter angehoben werden können, so dass das Gewebe ein Maximum an Wirksamkeit bietet. Dieses Verfahren umfasst in einem ersten Schritt einen Waschprozess in einer Trommelwaschmaschine, auch Tumbler-Waschmaschine genannt, bei einer Wassertemperatur zwischen 40' und 50'C während einer Zeitdauer von bis 20 min. Dank diesem ersten Prozess erreicht man das Aufquellen der zellulosischen Fasern im Wasser.

Das Gewebe wird anschliessend getrocknet, immer noch in der Trommel, bei einer Temperatur von weniger als 100°C.

Dieser Waschprozess und die Trocknung des Gewebes lassen in diesem eine Bananenschalen-Struktur der Oberfläche entstehen, und lassen die bereits erwähnten Streifen a (siehe Fig. 1) erscheinen, wobei beide Eigenheiten zum Erreichen des optimalen Peeling-Effektes des erfindungsgemässen Gewebes eine wichtige Rolle spielen.

Eine solche Wirkung wird noch weiter verstärkt, wenn der Waschprozess unter Druck ausgeführt wird, wie dies gemäss einer bevorzugten Variante des erfindungsgemässen Verfahrens vorgeschlagen wird.

Das erfindungsgemässe Verfahren sieht sodann vor, dass das Gewebe vor dem erstmaligen Gebrauch erneut reichlich mit Wasser getränkt wird. Dies bewirkt eine vorübergehende Veränderung an der Oberfläche, solange das Gewebe feucht bleibt (und die demnach vollständig verschwindet, wenn das Gewebe anschliessend wieder getrocknet wird), die dem Gewebe stärkere Scheuer- oder Rubbeleigenschaften verleiht (nämlich den erwähnten "sandigen" Effekt, der einleitend erwähnt wurde). Darüber hinaus und gleichzeitig erfolgt eine permanente Veränderung (die auch nach dem Trocknen des Gewebes erhalten bleibt) der Oberflächengeometrie des Gewebes. Dabei verkürzt sich das Gewebe in der Schussrichtung und verlängert sich in der Kettrichtung, wobei die Veränderungen der Abmessungen beide je etwa 10% ausmachen. Offensichtlich sind auch diese Veränderungen der Abmessungen, ebenso wie die Ausbildung der Streifen und der Sandpapiereffekt, Gründe der angestrebten abrasiven Wirkung - wirksam aber sanft - des Gewebes, wenn dieses feucht und leicht reibend über die Hautoberfläche geführt wird, die vorzugsweise vorher mit Wasser angefeuchtet worden ist, und ohne dass scheuernde Pasten oder Salben verwendet werden.

Gemäss einer weiteren bevorzugten Ausführungsform des erfindungsgemässen Verfahrens wird das Gewebe nach dem Waschprozess, aber vor dem Trocknungsprozess, einem weiteren Waschprozess unterzogen, diesmal in einer Lösung, die Silikon im Verhältnis von etwa 1 kg auf 500 Liter Wasser enthält: Der Zweck dieses Prozesses besteht hauptsächlich darin, dem Gewebe ein glänzenderes und anziehenderes Aussehen zu verleihen und somit den Absatz des Gewebes zu begünstigen. Das Silikon verschwindet übrigens aus dem Gewebe, sobald es vor dem Gebrauch in Wasser getränkt wird; im engeren Sinn trägt dieser Prozess demnach nicht zu den guten Abschälresultaten beim Peeling bei, die mit dem erfindungsgemässen Gewebe erreicht werden können.

Das erfindungsgemässe Gewebe ist in seiner Verwednung besonders geeignet zur Herstellung von scheuernden bzw. rubbelnden Handschuhen für die Peeling-Behandlung.

Gemäss einer weiteren bevorzugten Verwendungsform des erfindungsgemässen Gewebes können auch textile Gegenstände beliebiger Form konfektioniert werden, wie beispielsweise ein Putzlappen oder eine Bürste, usw., mit dem Zweck, von den abrasiven bzw. rubbelnden Eigenschaften des erfindungsgemässen Gewebes Gebrauch zu machen. Zahlreiche praktische Anwendungsmöglichkeiten für ein solches Gewebe kommen in Betracht, sei es im Bereich der Kosmetik, oder sei es im viel weiteren Bereich allgemeiner Reinigungsaufgaben, insbesondere wo die abrasive Reinigung wirksam sein muss, wo jedoch jede Beschädigung durch Zerkratzen der behandelten Oberflächen vermieden werden muss.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in ihrer einzigen Figur eine Draufsicht auf einen Handschuh A mit Manschette 1 für eine Peeling-Behandlung. Das Gewebe ist vorzugsweise in solcher Weise zugeschnitten und konfektioniert, dass die Schussfäden des Gewebes parallel zu den Fingern der in den Handschuh A eingeführten Hand verlaufen bzw. in deren Einschubrichtung x.

In der Fig. 1 sind in Schussrichtung feine Streifen gut sichtbar, die durch mit a bezeichnete Linien verdeutlicht sind.

Bei der Peeling-Behandlung wird der Handschuh A am Arm (nicht dargestellt) einer Benutzerin oder eines Benutzers mittels der elastischen Manschette 1 gehalten. Aus Fig. 1 ist auch ersichtlich, dass das Gewebe eine -- jedem Fachmann auf dem Gebiet wohlbekannte und daher keiner weiteren detaillierten Erklärungen bedürfende -- "Organenhaut"-Struktur aufweist, mit den freien Streifen a, deren Breite wenige Millimeter beträgt, und die sich in Schussrichtung x erstrecken; in der dargestellten Ausführungsform eines Handschuhs A für die Peeling-Behandlung verlaufen die Schussfäden parallel zu den Fingern der Hand, die in der Fig. 1 gestrichelt angedeutet ist.

## Patentansprüche

1. Gewebe für die kosmetische Behandlung (Peeling) der Haut durch Scheuern oder Rubbeln, **dadurch gekennzeichnet dass**
- in Drehung ausgebildete Schuss- und Kettfäden des Gewebes aus zellulosischen Fasern wie Zellwolle oder Viskose gebildet sind,
- das Verhältnis der Drehung der Schussfäden zur Drehung der Kettfäden grösser zwei ist,
- der Titer der Schussfäden in einem Bereich zwischen fünfzehn und vierzig tex, der der Kettfäden in einem Bereich zwischen zehn und zwanzig tex liegt,
- das Gewebe in ebener Konstruktion in Form einer Leinenbindung ausgebildet ist, und
- das Gewebe Schussfäden wechselnd ungleicher Drehung aufweist, wobei die Drehung regelmässig zwischen Rechts- und Linksdrehung nach jeweils einer im voraus festgelegten Anzahl Schussfäden wechselt.

2. Gewebe nach Anspruch 1, **dadurch gekennzeichnet, dass** die Drehung der Schussfäden nach jeweils zwei, vorzugsweise vier bis sechs Schussfäden zwischen Rechtsdrehung und Linksdrehung wechselt.

3. Gewebe nach Anspruch 1 oder 2, **dadurch gekennzeichnet, dass** das Verhältnis der Anzahl Kettfäden pro cm zur Anzahl Schussfäden pro cm zwischen eins und zwei liegt.

4. Gewebe nach einem der Ansprüche 1 bis 3, **dadurch gekennzeichnet, dass** die Kettfäden eine Drehung von mindestens 200, höchsten jedoch 800 Drehungen pro Meter aufweisen.

5. Gewebe nach einem der Ansprüche 1 bis 4, **dadurch gekennzeichnet, dass** die zellulosischen Fasern als glänzende Fasern ausgebildet sind.

6. Gewebe nach Anspruch 1 bis 5, **dadurch gekennzeichnet, dass** das Gewebe eine Oberfläche in Orangenhaut-Struktur mit feinen Streifen (a) von wenigen Millimetern Breite aufweist, die sich in Schussrichtung erstrecken.

7. Verfahren zur Ausrüstung und Vorbereitung des Gewebes nach Anspruch 1, **dadurch gekennzeichnet, dass**
- das Gewebe nach dem Webvorgang in einer Wascheinrichtung, vorzugsweise einer Trommelwasch-maschine, einem mittels Wasser ablaufenden Waschprozess bei einer Wassertemperatur zwischen 40°C und 50°C während einer Zeitdauer zwischen 10 Minuten und 20 Minuten, folgend einer Trocknung in der Trommelwaschmaschine bei einer Temperatur von höchstens 100°C unterzogen, und
- zum Gebrauch das Gewebe erneut in solcher Menge mit Wasser getränkt wird, dass im Gewebe eine vorübergehende Veränderung der Oberfläche im feuchten Zustand hervorgerufen wird, die dem Gewebe stärkere Scheuer- oder Rubbeleigenschaften vermittelt.

8. Verfahren nach Anspruch 7, **dadurch gekennzeichnet**d, dass der Waschprozess unter Druck erfolgt.

9. Verfahren nach Anspruch 7, **dadurch gekennzeichnet, dass** nach dem Waschprozess und vor der Trocknung das Gewebe einem weiteren Waschprozess in einer Lösung unterzogen wird, die Silikon im Verhältnis von etwa 1kg Silikon auf 500 Liter Wasser enthält.

10. Verwendung des Gewebes nach einem der Ansprüche 1 bis 6 zur Herstellung von Putzmitteln, insbesondere Putzlappen, Bürsten, Putzhandschuhen oder dergleichen.

11. Verwendung des Gewebes nach Anspruch 10 als Putzhandschuh, bei welcher der Handschuh (A) an seinem offenen Ende mit einer den Handschuh an einem Arm haltenden Manschette (1) versehen ist und die Schussfäden des Gewebes des Handschuhes parallel zur Einschubrichtung (x) einer in den Handschuh einzuschiebenden Hand verlaufend angeordnet sind.

## Claims

1. Textile fabric for the cosmetic treatment (peeling) of the skin by way of scrubbing or rubbing, characterised thereby that
- torque subjected wefts and woofs are being formed from cellulose filaments for instance rayon staple or viscose
- the relationship of torque of wefts to that of woofs is greater than two
- the titre of wefts is situated in an area between fifteen and forty tex, the one of woofs is situated in an area of ten and twenty tex
- the fabric in planar construction is formed as a linen binding; and
- that the fabric comprises wefts of alternate uneven torque, whereby the torque regularly changes between right directed and left directed torque after a predetermined amount of wefts

2. Fabric according to claim 1, characterised thereby that the torque of the wefts changes after two, preferably four to six wefts between right hand and left hand torque.

3. Fabric according to claim 1 or 2, characterised thereby that the proportion of the amount of woofs per cm to the amount of wefts lies between one and two.

4. Fabric according to one of the claims 1 to 3, characterised thereby that woofs show a torque of at least two hundred and at the most 800 torque movements per meter.

5. Fabric according to one of the claims 1 to 4, characterised thereby that the cellulose filaments are formed as lustrous filaments.

6. Fabric according to one of the claims 1 to 5, characterised thereby that the fabric has a surface of orange peel structure with fine stripes (a) of very little millimetres width, which extend in the direction of the wefts .

7. Method to fit out and prepare the fabric according to claim 1, characterised thereby that
- the fabric after the process step of weaving is subjected to a water operated washing process in a drum washing machine applying a water temperature between 40° C and 50° C during a time interval of 10 minutes and 20 minutes, said washing process being followed by a drying process in said drum washing machine at a temperature not exceeding 100° C and
- that for use of the fabric said fabric is saturated with such an amount of water that within the fabric a temporary change of the surface is effected which leads to stronger scrubbing and rubbing properties of the fabric.

8. Method according to claim 8, characterised thereby that the washing process operates under pressure.

9. Method according to claim 7, characterised thereby that after the process step of washing and prior to that of drying the fabric is subjected to a further washing process step in a solution containing silicon in a proportion of 1 kg silicon to 500 litres of water.

10. Use of the fabric according to one of the claims 1 to 6 for the manufacture of cleaning means, especially cleaning rags, brushes and cleaning gloves or the like.

11. Use of the fabric according to claim 10 as a cleaning glove, the glove (A) having at its open end a sleeve operative to affix the glove on an arm and comprising wefts of the fabric running parallel to the direction of entry (X) of a hand entering the glove.

## Revendications

1. Tissu pour le traitement cosmétique (peeling) de la peau en récurant ou en astiquant, **caractérisé en ce que** :
- les fils de trame et les fils de chaîne du tissu, configurés avec une torsion, sont constitués de fibres cellulosiques telles que la fibranne ou la viscose,
- le rapport entre la torsion des fils de trame et la torsion des fils de chaîne est supérieur à deux,
- le titre des fils de trame se trouve dans une plage comprise entre quinze et quarante tex, et celui des fils de chaîne dans une plage comprise entre dix et vingt tex,
- le tissu présente une construction plane sous la forme d'une armure de toile, et
- le tissu comporte des fils de trame qui ont une torsion inégale de manière alternée, moyennant quoi la torsion varie régulièrement entre la torsion droite et la torsion gauche respectivement en fonction d'un nombre fixé au préalable de fils de trame.

2. Tissu selon la revendication 1, **caractérisé en ce que** la torsion des fils de trame change respectivement tous les deux, de préférence quatre à six fils de trame entre la torsion droite et la torsion gauche.

3. Tissu selon l'une quelconque des revendications 1 ou 2, **caractérisé en ce que** le rapport entre le nombre de fils de chaîne par cm et le nombre de fils de trame par cm est compris entre un et deux.

4. Tissu selon l'une quelconque des revendications 1 à 3, **caractérisé en ce que** les fils de chaîne présentent au moins 200, au plus 800 torsions par mètre.

5. Tissu selon l'une quelconque des revendications 1 à 4, **caractérisé en ce que** les fibres cellulosiques sont configurées sous la forme de fibres brillantes.

6. Tissu selon l'une quelconque des revendications 1 à 5, **caractérisé en ce que** le tissu comporte une surface à structure de peau d'orange, avec de fines stries (a) de quelques millimètres de large, qui s'étendent dans la direction de la trame.

7. Procédé permettant d'apprêter et de préparer le tissu selon la revendication 1, **caractérisé en ce que**
- le tissu, après le processus de tissage, est soumis à un processus de lavage à l'eau dans un dispositif de lavage, de préférence dans une laveuse à tambour, avec une température de l'eau comprise entre 40° C et 50° C pendant une durée comprise entre 10 minutes et 20 minutes, suivi d'un séchage dans la laveuse à tambour à une température de 100° C au plus, et
- pour être utilisé, le tissu doit de nouveau être plongé dans l'eau en une quantité telle que, dans le tissu, on provoque une modification temporaire de la surface à l'état humide, qui confère au tissu des propriétés de récurage et d'astiquage supérieures.

8. Procédé selon la revendication 7, **caractérisé en ce que** le processus de lavage est effectué sous pression.

9. Procédé selon la revendication 7, **caractérisé en ce que**, après le processus de lavage et avant le séchage, le tissu est soumis à un autre processus de lavage dans une solution, qui contient du silicone selon un rapport d'environ 1 kg de silicone pour 500 litres d'eau.

10. Utilisation du tissu selon l'une quelconque des revendications 1 à 6, permettant de fabriquer des moyens de nettoyage, en particulier des chiffons, brosses, gants de nettoyage ou similaires.

11. Utilisation du tissu selon la revendication 10 comme gant de nettoyage, dans lequel le gant (A) est doté, à son extrémité ouverte, d'une manchette (1) permettant d'enfiler le gant sur un bras, et les fils de trame du tissu du gant sont disposés parallèlement au sens d'introduction (x) d'une main s'insérant dans le gant.
